# FASCICULE DE BREVET EUROPEEN

(11) **EP 0 465 376 B1**
(45) Date de publication et mention de la délivrance du brevet: **26.10.1994**
(21) Numéro de dépôt: 91420177.7
(22) Date de dépôt: 30.05.1991
(51) Int. Cl.: C22C 23/02

(54) **Alliage de magnésium à haute résistance mécanique contenant du strontium et procédé d'obtention par solidification rapide**
Hochfeste Magnesiumlegierung, Strontium enthaltend und Herstellungsverfahren mittels rascher Erstarrung
High strength magnesium alloy containing strontium and process for its manufacture by rapid solidification

(30) Priorité: 01.06.1990 FR 9007299
(43) Date de publication de la demande: 08.01.1992
(73) Titulaire: PECHINEY ELECTROMETALLURGIE, 92400 Courbevoie (FR); NORSK HYDRO A/S, 0257 Oslo 2 (NO)
(72) Inventeur: Nussbaum, Gilles, F-74190 Passy (FR); Deweirder, Damien, F-95320 Saint Leu la Forêt (FR); Gjestland, Haavard T., N-3900 Porsgrunn (NO)
(74) Mandataire: Vanlaer, Marcel

(56) Documents cités:
- WO-A-89/08154
- DE-B- 2 526 024
- US-A- 2 233 266

## Description

### DOMAINE TECHNIQUE

La présente invention concerne des alliages de magnésium à haute résistance mécanique contenant du strontium et leur procédé de fabrication. Elle concerne en particulier les alliages commerciaux de magnésium répertoriés sous les dénominations AZ 31, AZ 61, AZ 80 (alliages de corroyage) et AZ 91, AZ 92 (alliages de moulage), selon la norme ASTM (ou encore respectivement G-A3Z1, G-A6Z1, G-A8Z, G-A9Z1, G-A9Z2 selon la norme française NFA 02-004) auxquels on a ajouté du strontium. Ces alliages peuvent contenir du manganèse et/ou du calcium comme éléments d'addition.

### ETAT DE LA TECHNIQUE

La demanderesse a déjà proposé dans la demande EP 89-903 172 (EP-A-0357743) des alliages de magnésium obtenus par solidification rapide disposant de caractéristiques mécaniques améliorées; ces alliages peuvent contenir du calcium. Dans la demande FR 89-11357 (FR-A-2651245), elle a également proposé des alliages de magnésium de caractéristiques mécaniques améliorées contenant du Ca et des terres rares avec lesquels on note en plus une meilleure tenue à la corrosion.

Au vu de ces bons résultats elle a cependant cherché à s'affranchir de l'emploi d'éléments comme les terres rares qui sont des produits coûteux et nécessitent des précautions d'emploi. En particulier les terres rares doivent être affinées pour ne contenir que très peu de Fe, Ni ou Cu, ce qui accroît significativement leur prix.
Elles sont par ailleurs délicates à introduire dans le bain de magnésium liquide du fait de leur grande réactivité avec l'oxygène. Du fait de leur forte densité il est de plus difficile d'obtenir une bonne homogénéité du bain lors de leur introduction.

La demanderesse a donc cherché à éviter l'emploi de ces éléments tout en cherchant à obtenir des caractéristiques mécaniques au moins équivalentes, voire améliorées (la résistance à la rupture et surtout la ductilité) et une tenue à la corrosion également améliorée.

### DESCRIPTION DE L'INVENTION

L'invention est un alliage à base de magnésium ayant une charge à la rupture au moins égale à 290 MPa, un allongement à la rupture d'au moins 5%, caractérisé en ce qu'il a la composition suivante (en poids) :

| | | | |
|---|---|---|---|
| Aluminium | 2-11 % | | |
| Manganèse | 0-1 % | et de préférence | 0,1-0,7 % |
| Strontium | 0,1-6 % | et de préférence | 1-5 % |

avec les teneurs en impuretés principales (en poids) :

| | |
|---|---|
| Silicium | < 0,6 % |
| Cuivre | < 0,2 % |
| Fer | < 0,1 % |

le reste étant du magnésium
Cet alliage peut également contenir, comme addition aux dépens de la teneur en magnésium, au moins l'un des éléments Zn et/ou Ca dans les proportions suivantes :

| | | | |
|---|---|---|---|
| Zr | 0 - 12 % | de préférence | 0 - 3 % |
| Ca | 0 - 7 % | | |

La microstructure habituelle des alliages obtenus peut être caractérisée de la façon suivante : la matrice est constituée de grains fins de magnésium de dimension moyenne inférieure à 3 µm ou plus avantageusement ne dépassant pas approximativement 1 µm ; elle est renforcée par des précipités de composés intermétalliques dispersés de façon homogène, de préférence aux joints de grains, de taille et nature variables selon la composition chimique de l'alliage.

Ainsi on trouve généralement Al₄Sr, Mg₂Sr, Mg₁₇Sr₂ et/ou Mg₁₇Al₁₂ selon les teneurs respectives en Al et Sr ; ces dispersoïdes se trouvent de préférence dans les grains pour des tailles inférieures à 0,1 µm et aux joints de grains pour des tailles plus élevées comprise entre 0,1 et 1 µm ; ceci est le cas pour les composés Mg₁₇Al₁₂. Sr peut également se trouver en solution solide dans Mg et Mg₁₇Al₁₂. Quand Ca est présent en quantité suffisante dans l'alliage, on le trouve en solution solide dans Mg₁₇Al₁₂ et sous forme de fins globules métastables riches en Al et Ca de taille inférieure à 0,1 µm, dispersés dans la matrice de Mg et pouvant se transformer en Al₂Ca par traitement thermique.

Cette structure demeure inchangée après maintien de 24 h à 250° C.

L'alliage selon l'invention est habituellement obtenu par les procédés de solidification rapide et les différents modes de mise en oeuvre, décrits dans la demande EP 89-903172, qui font partie intégrante de la description. En résumé, l'alliage à l'état liquide est soumis à une solidification rapide, à une vitesse au moins égale à 10⁴K sec⁻¹, généralement inférieure à 10⁷K sec⁻¹, de façon à obtenir un produit solidifié, dont au moins une des dimensions est inférieure à 150 µm, ledit produit étant ensuite consolidé directement par précompactage et compactage ou par compactage direct, le compactage ayant lieu à une température comprise entre 200 et 350° C. Il est préférable que le produit solidifié ne subisse aucune autre opération de conditionnement telle que le broyage avant d'être consolidé par précompactage et/ou compactage direct, cette opération pouvant être de nature à altérer les caractéristiques mécaniques de l'alliage consolidé obtenu.

Le refroidissement rapide pour solidification peut être obtenu :
- soit par coulée sous forme de ruban sur un appareil dit "d'hypertrempe sur rouleau" (procédés connus sous le nom de "free jet melt spinning" ou "planar flow casting"), constitué habituellement d'un tambour refroidi énergiquement sur lequel on coule le métal sous forme d'un ruban d'épaisseur inférieure à 150 µm, de préférence de l'ordre de 30 à 50 µm;
- soit par fusion d'une électrode ou par jet de métal liquide; le métal liquide est alors mécaniquement divisé ou atomisé et projeté sur une surface énergiquement refroidie et maintenue dégagée,
- soit par atomisation de l'alliage liquide dans un jet de gaz inerte.

Les deux premiers modes d'application permettent d'obtenir un solide sous forme de rubans, écailles ou plaquettes, tandis que le dernier donne de la poudre. Ces procédés sont décrits en détail dans la demande EP 89-903 172. Le produit solidifié rapidement peut être dégazé sous vide à une température inférieure ou égale à 350° C avant consolidation.

La consolidation, également décrite dans ladite demande, est effectuée, selon l'invention, directement sur les produits solidifiés rapidement, en particulier directement sur les écailles ou plaquettes. Pour préserver la structure fine et originale obtenue par solidification rapide, il est important d'éviter les longues expositions à des températures élevées. On a donc choisi d'opérer un filage à tiède qui permet de minimiser la durée de passage à température élevée.

La température de filage est comprise entre 200 et 350° C; le rapport de filage est généralement compris entre 10 et 40, de préférence entre 10 et 20, et simultanément la vitesse d'avance du pilon est de préférence située entre 0,5 et 3 mm/sec, mais elle peut être supérieure (par exemple 5 mm/sec).
Comme cela est décrit dans ladite demande, le produit solide avant consolidation peut être :
soit introduit directement dans le conteneur d'une presse puis filé,
soit précompacté à froid ou à tiède (température inférieure par exemple à 350° C), à l'aide d'une presse, sous forme par exemple de billette dont la densité est voisine de 99 % de la densité théorique de l'alliage, cette billette étant par la suite filée,
soit introduit en les précompactant à froid jusqu'à 70 % de la densité théorique dans une gaine en magnésium ou alliage de magnésium ou en aluminium ou alliage d'aluminium, elle-même introduite dans le conteneur de la presse à filer; on peut ensuite, après filage, éliminer la gaine par usinage.

La gaine peut être à paroi fine (inférieure à 1 mm) ou épaisse (jusqu'à 4 mm). Dans tous les cas, il est préférable que l'alliage constituant la gaine ait une limite d'écoulement ne dépassant pas l'ordre de grandeur de celle du produit à filer, à la température de filage.

En variante, on peut mettre en oeuvre d'autres procédés de compactage ne produisant pas une élévation de température du produit au-delà de 350° C : parmi ces procédés optionnels, on peut citer le filage hydrostatique, le forgeage, le laminage et le formage superplastique, la compression isostatique à chaud (HIP).

Ainsi le procédé selon l'invention permet d'obtenir de façon inattendue un alliage de magnésium consolidé qui a, comme déjà décrit, une structure de grains fins (inférieurs à 3 µm) stabiliséé par des composés intermétalliques, et/ou par des dispersoïdes métastables et des caractéristiques mécaniques élevées. La structure et les propriétés mécaniques dudit alliage restent inchangées après maintien prolongé de 24 h et plus à une température atteignant 250° C, voire 300° C dans certains cas, par exemple quand l'alliage contient du calcium.

Cette structure fine a été observée en utilisant la microscopie optique, la diffraction des rayons X et la microscopie électronique en transmission. La matrice est constituée essentiellement de magnésium contenant approximativement 1 % (atomique) d'Al en solution solide; la taille de grains est très fine, et comprise habituellement entre 0,3 et 1 µm; elle dépend des conditions de consolidation.

Les phases intermétalliques observées dépendent de la composition de l'alliage et peuvent être Mg₁₇Al₁₂ contenant éventuellement Sr et/ou Zn, Mg₃₂(Al,Zn)₄₉, Mg₁₇Sr₂, Mg₂Sr, Al₄Sr, et lorsque l'alliage contient Ca Al₂Ca. Le refroidissement rapide permet la formation de phases métastables.

La dimension des composés intermétalliques est inférieure à 1 µm et la distribution de leur taille est généralement bimodale :
- un premier mode est généralement compris entre 0,1 et 1 µm et les particules correspondantes se trouvent aux joints de grains ; c'est souvent le cas de Mg₁₇Al₁₂.
- un deuxième mode est inférieur à 0,1 µm et est constitué de globules dispersés de façon homogène dans tout l'alliage (dans les grains et aussi aux joints de grains) ; c'est le cas par exemple pour Al₄Sr, Mg₁₇Sr₂, Al₂Ca...

Toutes ces phases contribuent au durcissement des alliages. Celles dont le point de fusion est le plus élevé (par exemple Al₄Sr) garantissent la stabilité thermique de caractéristiques de l'alliage obtenu.

Les charges à la rupture obtenues avec les alliages selon l'invention sont élevées; elles dépassent en général 400 MPa et sont au moins du même niveau que celles obtenu par exemple avec les alliages décrits dans les demandes précitées; de plus on note une amélioration de la ductilité et de la dureté.

Avec certains alliages de magnésium, en particulier ceux contenant du calcium ou encore les alliages commerciaux du type AZ91, le strontium permet d'améliorer significativement la résistance à la rupture, parfois au détriment de la ductilité.

La résistance à la corrosion est également très bonne, car, en plus d'une faible perte de poids en milieu aqueux salin, on note l'absence de piqûres; les alliages selon l'invention conservent un aspect très brillant; on n'observe seulement que quelques corrosions localisées peu profondes ayant l'aspect de ramures.

### EXEMPLES

Plusieurs alliages ont été produits par solidification rapide dans des conditions identiques à celles utilisées dans les exemples de la demande EP 89-903 172 précitée : coulée sur roue, vitesse périphérique de la roue 10 à 40 m/s, vitesse de refroidissement comprise entre 10⁵ et 10⁶K s⁻¹. Les rubans obtenus ont été ensuite directement introduits dans le conteneur d'une presse à filer pour obtenir un alliage consolidé sur lequel ont été faits les essais de caractérisation : examen microscopique, mesure des caractéristiques mécaniques, tenue à la corrosion.

### a) Propriétés mécaniques

dans le tableau 1, on donne les conditions opératoires du filage, et les caractéristiques des alliages obtenus :
- Hv: = dureté Vickers exprimée en Kg/mm2
- TYS: = limite élastique mesurée à 0,2 % d'allongement résiduel, exprimée en MPa
- UTS: = charge de rupture exprimé en MPa
- e: = allongement de la rupture exprimé en %

Dans ce tableau on voit que les alliages des essais 30, 31 et 32, avec comme éléments d'addition Al et Sr, offrent de très bonnes résistances à la rupture conjuguées à une ductilité très élevée.

Dans l'essai 33, on a introduit Ca comme élément d'addition supplémentaire ; cet essai permet également de comparer le remplacement, par Sr, d'une terre rare (Nd) dans l'alliage de l'art antérieur de l'essai 20. On observe un net gain de caractéristiques mécaniques, la résistance à la rupture atteignant la valeur record de 628 MPa, en conservant un niveau comparable de ductilité.

De même si on ajoute Sr à un alliage AZ 91 (essais 34-35) et qu'on le compare à un alliage AZ 91 tel quel (essai 23), on voit qu'on améliore sa résistance à la rupture pour une même ductilité. Si on le compare à un alliage AZ 91 contenant Ca (essai 12), on voit que la ductilité est améliorée dans des proportions considérables : à teneurs égales, l'alliage au Sr est près de 80 % plus ductile que l'alliage au Ca.

### b) Résistance à la corrosion

La résistance à la corrosion de différents alliages a été évaluée par immersion dans une solution aqueuse à 0,05 % NaCl tamponnée à la magnésie à pH = 10,2. Dans le tableau 2 sont reportées les pertes de poids enregistrées, rapportées à la perte de poids de l'alliage conventionnel le plus résistant à la corrosion qui est un alliage AZ 91 de l'art antérieur (essai 23) élaboré dans les mêmes conditions.

On constate que les alliages contenant du Sr selon l'invention (essai 30-36) présentent une très bonne résistance à la corrosion dans ce milieu, meilleure que celle des alliages de l'art antérieur (essais 23-9).

## Revendications

1. Alliage à base de Mg, ayant une charge à la rupture au moins égale à 290 MPa, un allongement à la rupture d'au moins 5 % caractérisé en ce qu'il a la composition suivante (en poids) :
| | |
|---|---|
| Aluminium | 2 - 11 % |
| Manganèse | 0 - 1 % |
| Strontium | 0,1 - 6 % |
avec les teneurs suivantes en impuretés principales (en poids) :
| | |
|---|---|
| Silicium | < 0,6 % |
| Cuivre | < 0,2 % |
| Fer | < 0,1 % |
| Nickel | < 0,01 % |
le reste étant du magnésium

2. Alliage selon la revendication 1 caractérisé en ce qu'il a la composition suivante (en poids) :
| | |
|---|---|
| Aluminium | 2 - 11 % |
| Manganèse | 0,1 - 0,7 % |
| Strontium | 1 - 5 % |

3. Alliage selon l'une quelconque des revendications 1 ou 2 caractérisé en ce qu'il contient comme addition aux dépens de la teneur en magnésium au moins l'un des éléments Zn et/ou Ca dans les proportions suivantes :
| | |
|---|---|
| Zn | 0 - 12 % |
| Ca | 0 - 7 % |

4. Alliage selon l'une quelconque des revendications 1 à 3 caractérisé en ce que la matrice est constituée de grains fins de magnésium de dimension moyenne inférieure à 3 µm, de préférence ne dépassant pas approximativement 1 µm, contenant des précipités de composés intermétalliques dispersés de façon homogène et de dimension inférieure à 1 µm, cette structure demeurant inchangée après maintien de 24 h à 250° C.

5. Procédé d'obtention d'un alliage selon les revendications 1 à 4, caractérisé en ce que ledit alliage, à l'état liquide, est soumis à un refroidissement rapide à une vitesse au moins égale à 10⁴K sec⁻¹ de façon à obtenir un produit solidifié dont au moins une des dimensions est inférieure à 150 µm puis directement compacté à une température comprise entre 200 et 350° C.

6. Procédé selon la revendication 5, caractérisé en ce que le refroidissement rapide est obtenu par coulée, sur une surface mobile fortement refroidie, sous forme d'un ruban continu d'une épaisseur inférieure à 150 µm.

7. Procédé selon la revendication 5, caractérisé en ce que le refroidissement rapide est obtenu par pulvérisation de l'alliage liquide sur une surface fortement refroidie maintenue dégagée.

8. Procédé selon la revendication 5, caractérisé en ce que le refroidissement rapide est obtenu par atomisation de l'alliage liquide au moyen d'un jet de gaz inerte.

9. Procédé selon l'une quelconque des revendications 5 à 8, caractérisé en ce que le produit solidifié rapidement est compacté par un moyen choisi parmi le filage à la presse, le filage hydrostatique, le laminage, le forgeage et la déformation superplastique.

10. Procédé selon la revendication 9, caractérisé en ce que le produit solidifié rapidement est compacté par filage à la presse à une température comprise entre 200 et 350° C, avec un rapport de filage compris entre 10 et 40 et de préférence compris entre 10 et 20, et avec une vitesse d'avance du pilon de la presse comprise entre 0,5 et 3 mm par seconde.

11. Procédé selon la revendication 10, caractérisé en ce que le produit refroidi rapidement est introduit directement dans le conteneur de la presse à filer.

12. Procédé selon la revendication 10, caractérisé en ce que le produit refroidi rapidement est préalablement introduit dans une gaine métallique constituée d'aluminium, de magnésium ou d'un alliage à base de l'un ou l'autre de ces deux métaux.

13. Procédé selon l'une quelconque des revendications 10 à 12, caractérisé en ce que le produit solidifié rapidement est d'abord pré-compacté sous forme d'une billette à une température au plus égale à 350° C.

14. Procédé selon l'une quelconque des revendications 10 à 12, caractérisé en ce que le produit refroidi rapidement est dégazé sous vide à une température inférieure ou égale à 350° C avant consolidation.

## Claims

1. An alloy based on Mg, with a tensile strength of at least 290 MPa and an elongation at rupture of at least 5%, characterised in that it is of the following composition (by weight):
| | |
|---|---|
| Aluminium | 2 - 11 % |
| Manganese | 0 - 1 % |
| Strontium | 0.1 - 6 % |
with the following content of the main impurities (by weight):
| | |
|---|---|
| Silicon | < 0.6 % |
| Copper | < 0.2 % |
| Iron | < 0.1 % |
| Nickel | < 0.01 % |
the remainder being magnesium.

2. The alloy of Claim 1, characterised in that it is of the following composition (by weight):
| | |
|---|---|
| Aluminium | 2 - 11 % |
| Manganese | 0.1 - 0.7 % |
| Strontium | 1 - 5 % |

3. The alloy of Claim 1 or 2, characterised in that it contains at least one of the elements Zn and/or Ca as an addition, in the following proportions, at the expense of the magnesium content:
| | |
|---|---|
| Zn | 0 - 12 % |
| Ca | 0 - 7 % |

4. The alloy of any of Claims 1 to 3, characterised in that the matrix is made up of fine grains of magnesium of an average size smaller than 3 µm, and preferably not exceeding approximately 1 µm, containing precipitates of intermetallic compounds which are dispersed homogeneously and smaller than 1 µm in size, the structure remaining unchanged after being kept at 250°C for 24 hours.

5. A method of obtaining the alloy of Claims 1 to 4, characterised in that said alloy, in the liquid state, is subjected to rapid cooling at a speed of at least 10⁴K sec⁻¹, so as to obtain a solidified product with at least one dimension smaller than 150 µm, then the alloy is directly compacted at a temperature from 200 to 350°C.

6. The method of Claim 5, characterised in that the rapid cooling is obtained by casting on an intensively cooled mobile surface, in the form of a continuous band thinner than 150µm.

7. The method of Claim 5, characterised in that the rapid cooling is obtained by spraying the liquid alloy onto an intensively cooled surface which is kept clear.

8. The method of Claim 5, characterised in that the rapid cooling is obtained by atomising liquid alloy by means of a jet of inert gas.

9. The method of any of Claims 5 to 8, characterised in that the rapidly solidified product is compacted by a means selected from press extrusion, hydrostatic extrusion, rolling, forging and superplastic deformation.

10. The method of Claim 9, characterised in that the rapid solidified product is compacted by press extrusion at a temperature from 200 to 350°C, with an extrusion ratio of 10 to 40 and preferably 10 to 20, and with the ram of the press advancing at a speed of 0.5 to 3 mm/sec.

11. The method of Claim 10, characterised in that the rapidly cooled product is inserted directly in the container of the extruding press.

12. The method of claim 10, characterised in that the rapidly cooled product is previously placed in a metal sheath made of aluminium, magnesium or an alloy based on either of these two metals.

13. The method of any of Claims 10 to 12, characterised in that the rapidly solidified product is first precompacted in the form of a billet at a temperature no higher than 350°C.

14. The method of any of Claims 10 to 12, characterised in that the rapidly cooled product is degassed under vacuum at a temperature no higher than 350°C before being consolidated.

## Patentansprüche

1. Legierung auf Mg-Basis mit einer Bruchfestigkeit von wenigstens 290 MPa und einer Bruchdehnung von wenigstens 5 %,
dadurch **gekennzeichnet,** daß sie die folgende (Gewichts-)Zusammensetzung hat:
| | |
|---|---|
| Aluminium | 2 - 11 % |
| Mangan | 0 - 1 % |
| Strontium | 0,1 - 6 % |
mit den folgenden (Gewichts-)Gehalten an Hauptverunreinigungen:
| | |
|---|---|
| Silizium | < 0,6 % |
| Kupfer | < 0,2 % |
| Eisen | < 0,1 % |
| Nickel | < 0,01 %, |
wobei der Rest Magnesium ist.

2. Legierung nach dem Anspruch 1,
dadurch gekennzeichnet, daß sie die folgende (Gewichts-)Zusammensetzung hat
| | |
|---|---|
| Aluminium | 2 - 11 % |
| Mangan | 0,1 - 0,7 % |
| Strontium | 1 - 5 %. |

3. Legierung nach irgendeinem der Ansprüche 1 oder 2, dadurch gekennzeichnet, daß sie als Zusatz zu Lasten des Gehalts an Magnesium wenigstens eines der Elemente Zn und/oder Ca in den folgenden Anteilen enthält:
| | |
|---|---|
| Zn | 0 - 12 % |
| Ca | 0 - 7 %. |

4. Legierung nach irgendeinem der Ansprüche 1 bis 3,
dadurch gekennzeichnet, daß die Matrix aus feinen Magnesiumkörnern einer mittleren Abmessung unter 3 µm, die vorzugsweise angenähert 1 µm nicht übersteigt, besteht und Ausscheidungen intermetallischer Verbindungen einer Abmessung unter 1 µm enthält, die in homogener Weise verteilt sind, welches Gefüge nach 24 h Halten bei 250 °C unverändert bleibt.

5. Verfahren zur Herstellung einer Legierung nach den Ansprüchen 1 bis 4,
dadurch gekennzeichnet, daß die Legierung im flüssigen Zustand einer raschen Abkühlung mit einer Geschwindigkeit von wenigstens 10⁴ Ks⁻¹ derart unterworfen wird, um ein erstarrtes Produkt zu erhalten, bei dem wenigstens eine der Abmessungen unter 150 µm ist, das dann bei einer Temperatur im Bereich von 200 bis 350 °C direkt kompaktiert wird.

6. Verfahren nach dem Anspruch 5,
dadurch gekennzeichnet, daß die rasche Abkühlung durch Gießen in Form eines durchlaufenden Bandes einer Dicke unter 150 µm auf einer stark gekühlten beweglichen Oberfläche erhalten wird.

7. Verfahren nach dem Anspruch 5,
dadurch gekennzeichnet, daß die rasche Abkühlung durch Zerstäubung der flüssigen Legierung auf eine stark gekühlte, frei gehaltene Oberfläche erhalten wird.

8. Verfahren nach dem Anspruch 5,
dadurch gekennzeichnet, daß
die rasche Abkühlung durch Zerstäubung der flüssigen Legierung mittels eines Inertgasstrahls erhalten wird.

9. Verfahren nach irgendeinem der Ansprüche 5 bis 8,
dadurch gekennzeichnet, daß das rasch erstarrte Produkt durch ein unter dem Strangpressen, der hydrostatischen Extrusion, dem Walzen, dem Schmieden und der superplastischen Verformung gewähltes Mittel kompaktiert wird.

10. Verfahren nach dem Anspruch 9,
dadurch gekennzeichnet, daß das rasch erstarrte Produkt durch Strangpressen bei einer Temperatur im Bereich von 200 bis 350 °C, mit einem Preßgrad im Bereich von 10 bis 40 und vorzugsweise im Bereich von 10 bis 20, und mit einer Vorrückgeschwindigkeit des Stempels der Presse zwischen 0,5 und 3 mm je Sekunde kompaktiert wird.

11. Verfahren nach dem Anspruch 10,
dadurch gekennzeichnet, daß das rasch erstarrte Produkt direkt in den Preßtopf der Strangpresse eingeführt wird.

12. Verfahren nach dem Anspruch 10,
dadurch gekennzeichnet, daß
das rasch erstarrte Produkt vorab in eine metallische, aus Aluminium, Magnesium oder einer Legierung auf Basis des einen oder des anderen dieser zwei Metalle bestehende Hülle eingeführt wird.

13. Verfahren nach irgendeinem der Ansprüche 10 bis 12,
dadurch gekennzeichnet, daß das rasch erstarrte Produkt zuerst in Form eines Preßbarrens bei einer Temperatur von höchstens gleich 350 °C vorkompaktiert wird.

14. Verfahren nach irgendeinem der Ansprüche 10 bis 12,
dadurch gekennzeichnet, daß das rasch abgekühlte Produkt vor der Verdichtung bei einer Temperatur unter oder gleich 350 °C im Vakuum entgast wird.
